# EUROPÄISCHE PATENTSCHRIFT

(11) **EP 0 114 028 B1**
(45) Veröffentlichungstag und Bekanntmachung des Hinweises auf die Patenterteilung: **03.08.1988**
(21) Anmeldenummer: 83810582.3
(22) Anmeldetag: 12.12.1983
(51) Int. Cl.: G03C 7/26

(54) **Farbphotographisches Aufzeichnungsmaterial**
Colour-photographic recording material
Matériel d'enregistrement photographique couleur

(30) Priorität: 16.12.1982 CH 7314/82
(43) Veröffentlichungstag der Anmeldung: 25.07.1984
(73) Patentinhaber: CIBA-GEIGY AG, 4002 Basel (CH)
(72) Erfinder: Leppard, David G., Dr., CH-1723 Marly (CH); Rody, Jean, Dr., CH-4125 Riehen (CH)

(56) Entgegenhaltungen:
- EP-A- 0 011 051
- DE-A- 2 126 954
- DE-A- 3 246 292
- FR-A- 2 357 559
- US-A- 4 219 463

## Beschreibung

Die vorliegende Anmeldung betrifft ein farbphotographisches Aufzeichnungsmaterial, das in mindestens einer lichtempfindlichen Silberhalogenidemulsionsschicht und/oder in mindestens einer der üblichen Hilfsschichten zur Stabilisierung ein Gemisch aus einem spezifisch am Piperidinstickstoff substituierten Polyalkylpiperidin-Lichtschutzmittel und einem phenolischen Antioxidans enthält. Polyalkylpiperidine sind als sterisch gehinderte Amine allgemein als Lichtschutzmittel für organische Materialien, insbesondere für Polymere, bekannt. So beschreibt zum Beispiel die FR-A-2 357 559 die Möglichkeit, Polyalkylpiperidine gegebenenfalls zusammen mit Antioxidantien zur Stabilisierung von Polymeren einzusetzen. Es wurde auch bereits in der DE-OS 2 126 954 vorgeschlagen, solche Polyalkylpiperidine als Mittel gegen das Ausbleichen von Farbphotographien zu verwenden. Es wurde weiterhin in der EP-A-11 051 vorgeschlagen, als Lichtschutzmittel für Farbphotographien bestimmte Polyalkylpiperidinderivate zu verwenden, die mindestens eine Phenolgruppe enthalten. Es handelt sich dabei um Polyalkylpiperidinester von Hydroxylbenzylmalonsäuren.

Es ist nun gefunden worden, dass Gemische aus spezifisch am Piperidinstickstoff substituierten Polyalkylpiperidin-Lichtschutzmitteln und phenolischen Antioxidantien eine überraschend bessere stabilisierende Wirkung ausüben.

Gegenstand der vorliegenden Erfindung ist daher ein farbphotographisches Aufzeichnungsmaterial, das in mindestens einer lichtempfindlichen Silberhalogenidemulsionsschicht, einer Zwischenschicht und/oder einer Schutzschicht ein Stabilisatorgemisch enthaltend
i) eine Verbindung, die mindestens eine Gruppe der Formel I enthält, oder ein Polymer, dessen wiederkehrende Struktureinheiten eine Gruppe der Formel I enthalten oder über eine bivalente Gruppe entsprechend der Formel worin R₁ eine freie Valenz bedeutet, verbunden sind, wobei im übrigen R Wasserstoff oder Methyl und R₁ Methyl, eine Gruppe -CH₂-C(R₂) = C(R₃)(R₄), a und b eine der Zahlen 0, 1 oder 2, R₂, R₃ und R₄ unabhängig voneinander Wasserstoff oder C₁-C₃ Alkyl, R₅ Wasserstoff oder Methyl, R₆ C₁-C₄ Alkyl, R₇ C₁-C₁₂ Alkyl, Allyl, Benzyl oder Cyclohexyl, R_{B} C₁-C₁₂ Alkyl, Allyl, Cyclohexyl, Benzyl oder Phenyl, Rg Wasserstoff, C₁-C₁₂ Alkyl, Allyl bedeuten oder R₈ und Rg zusammen mit dem N-Atom an das sie gebunden sind einen 5- oder 6-gliedrigen heterocyclischen Ring bilden, und R₁₀ Wasserstoff, C₄-C₁₂ Alkyl, C₂-C₆ Alkenyl, Chlormethyl, C₅-C₈ Cycloalkyl, C₇-C₁₄ Aralkyl, C₇-C₁₀ Alkylphenyl, R₁₁ Wasserstoff, C₁-C₄ Alkyl, C₂-C₁₃ Alkoxymethyl, Phenyl oder Phenoxymethyl, R₁₂ Wasserstoff, C₁-C₁₂ Alkyl, -COR₁₀ oder -CON(R₈)(R₉), wobei R₈, Rg und R₁₀ die oben angegebene Bedeutung haben, und R₁₃ C₁-C₁₂ Alkyl, Phenyl oder C₇-C₁₄ Alkaryl bedeuten, und
ii) ein phenolisches Antioxidans enthält.

Als Komponente i) bevorzugte Polyalkylpiperidinverbindungen sind solche, bei denen in der Gruppe der Formel I, R₁ Allyl, Benzyl, eine Gruppe b eine der Zahlen 0, oder 2, R₇ C₁-C₄ Alkyl, Allyl oder Benzyl, R₈ C₁-C₄ Alkyl, Allyl oder Cyclohexyl, Rg C₁-C₁₂ Alkyl oder Allyl bedeuten oder R₈ und Rg zusammen mit dem N-Atom an das sie gebunden sind einen Morpholin- oder Piperidinrest bilden und Rᵢₒ C₁-C₁₂ Alkyl, Vinyl, Cyclohexyl, Benzyl oder Phenyl, R₁₁ Wasserstoff, Methyl oder Phenyl und R₁₂ Wasserstoff, Methyl oder eine Gruppe -CON(R₈)(R₉) wobei R₈ und R₉ die in dieser Bevorzugung bereits gegebene Bedeutung haben, bedeuten.

Zu den erfindungsgemäss als Komponente i) zu verwendenden Polyalkylpiperidinverbindungen gehören insbesondere folgende Verbindungsklassen
a) Verbindungen der Formel II worin n die Zahlen 1 bis 4 bedeutet, R und R₁ die für Formel I angegebene Bedeutung haben und R₁₄ wenn n = 1, Wasserstoff, C₁-C₁₂ Alkyl, Cyanethyl, Benzyl, Glycidyl, einen einwertigen Rest einer gesättigten oder ungesättigten aliphatischen, cycloaliphatischen, araliphatischen oder aromatischen Carbonsäure, Carbaminsäure oder Phosphor enthaltenden Säure oder einen einwertigen Silylrest, wenn n = 2, C₂-C₁₂ Alkylen, C₄-C₈ Alkenylen, Xylylen, einen zweiwertigen Rest einer gesättigten oder ungesättigten aliphatischen, cycloaliphatischen, araliphatischen oder aromatischen Dicarbonsäure, Dicarbaminsäure oder Phosphor enthaltenden Säure oder einen zweiwertigen Silylrest, wenn n = 3, einen dreiwertigen Rest einer aliphatischen, cycloaliphatischen oder aromatischen Tricarbonsäure, einer aromatischen Tricarbaminsäure oder einer Phosphor enthaltenden Säure oder einen dreiwertigen Silylrest, wenn n = 4, einen vierwertigen Rest einer aliphatischen, cycloaliphatischen oder aromatischen Tetracarbonsäure bedeutet.

Bedeuten etwaige Substituenten Alkyl, so handelt es sich um geradkettige oder verzweigte Alkylgruppen. Bedeuten sie Cₗ-C₄ Alkyl, dann handelt es sich um Methyl, Ethyl, n-Propyl, Isopropyl, n-Butyl, sec.-Butyl oder tert.-Butyl. Bedeuten sie C₁-C₈ Alkyl, so kommen zusätzlich z.B. n-Pentyl, 2,2-Dimethylpropyl, n-Hexyl, 2,3-Dimethylbutyl, n-Octyl oder 1,1,3,3-Tetramethylbutyl in Frage. Bedeuten sie C₁-C₁₂ Alkyl, so können sie zusätzlich auch z.B. Nonyl, Decyl, Undecyl oder Dodecyl sein. R₂, R₃ und R₄ bedeuten als Ci-C₃ Alkyl, Methyl, Ethyl, n-Propyl und Isopropyl. Bevorzugt ist Methyl.
R₁₀ bedeutet als C₅-C₈ Cycloalkyl z.B. Cyclopentyl, Cyclohexyl, Cycloheptyl, a-Methylcyclohexyl, Cyclooctyl oder Dimethylcyclohexyl. Bevorzugt ist Cyclohexyl.
R₁₀ ist als C₂-C₆Alkenyl z.B. Vinyl, Allyl, Methallyl, Dimethylallyl oder 2-Hexenyl. Bevorzugt ist Vinyl.

Bedeutet R₁₀ C₇-C₁₄ Aralkyl, so handelt es sich z.B. um Benzyl, Phenylethyl, Phenylpropyl, Phenylbutyl oder Naphthylmethyl. Bevorzugt ist Benzyl.
R₁₀ ist als C₇-C₁₀ Alkylphenyl beispielsweise Tolyl, Xylyl, Isopropylphenyl, tert.-Butylphenyl oder Diethylphenyl.
R₁₁ ist als C₂-C₁₃ Alkoxymethyl z. B. Methoxy-, Ethoxy-, Propoxy-, Isopropoxy-, Butoxy-, Pentyloxy-, Hexyloxy-, Octyloxy-, Decyloxy- oder Dodecyloxymethyl.
R₁₃ bedeutet als C₇-C₁₄ Alkaryl beispielsweise durch C₁-C₄ Alkyl substituiertes Phenyl, wie p-Tolyl, 2,4-Dimethylphenyl, 2,6-Dimethylphenyl, 2,4-Diethylphenyl, 2,6-Diethylphenyl, 4-tert.-Butylphenyl, 2,4-Di-tert.-butylphenyl oder 2,6-Di-tert.-butylphenyl. Bevorzugt sind 2,4-Di-tert.-butylphenyl, 2,4-Dimethylphenyl und p-Tolyl.
R₁₄ kann als C₂-C₁₂ Alkylen z.B. Ethylen, Propylen, 2,2-Dimethylpropylen, Tetramethylen, Hexamethylen, Octamethylen, Decamethylen oder Dodecamethylen sein.

Als C₄-C₈ Alkenylen bedeutet R₁₄ z. B. 2-Butenylen-1,4.

Bedeutet R₁₄ einen einwertigen Rest einer Carbonsäure, so stellt es beispielsweise einen Essigsäure-, Stearinsäure-, Salicylsäure-, Methacrylsäure-, Benzoe- oder ß-(3,5-Di-tert.-butyl-4-hydroxyphenyl)-propionsäurerest dar.

Bedeutet R₁₄ einen zweiwertigen Rest einer Dicarbonsäure, so stellt es beispielsweise einen Maleinsäure-, Adipinsäure-, Suberinsäure-, Sebacinsäure-, Phthalsäure-, Dibutylmalonsäure-, Dibenzylmalonsäure- oder Butyl-(3,5-di-tert.-butyl-4-hydroxybenzyl)-malonsäurerest dar.

Stellt R₁₄ einen dreiwertigen Rest einer Tricarbonsäure dar, so bedeutet es z. B. einen Pyromellithsäurerest.

Bedeutet R₁₄ einen zweiwertigen Rest einer Dicarbaminsäure, so stellt es beispielsweise einen Hexamethylen-dicarbaminsäure- oder einen 2,4-Toluylen-dicarbaminsäurerest dar.

Besonders interessant sind Verbindungen der Formel II, worin n die Zahlen 1 oder 2 bedeutet und Rᵢ₄ wenn n = 1 einen Rest einer aliphatischen Carbonsäure mit 2-18 C-Atomen, einer cycloaliphatischen Carbonsäure mit 5-12 C-Atomen oder einer aromatischen Carbonsäure mit 7-15 C-Atomen, wenn n = 2 einen Rest einer aliphatischen Dicarbonsäure mit 2-12 C-Atomen, einer cycloaliphatischen oder aromatischen Dicarbonsäure mit 8-14 C-Atomen, einer aliphatischen, cycloaliphatischen oder aromatischen Dicarbaminsäure mit 8-14 C-Atomen bedeutet.

Beispiele für Polyalkylpiperidinverbindungen dieser Klasse sind in der nachfolgenden Tabelle I aufgeführt.

Weitere Beispiele für Verbindungen dieser Klasse, nämlich von Verbindungen der Formel II, worin n = 4 ist, sind die folgenden Verbindungen 5 und 6

b) Verbindungen der Formel III worin c.die Zahlen 1 oder 2 bedeutet, und R und R₁ die für Formel I angegebene Bedeutung haben, R₁₅ C₁-C₁₂ Alkyl, C₅-C₈ Cycloalkyl, C₇-C₈ Aralkyl, C₂-C₁₈ Alkanoyl oder Benzoyl ist und R₁₆, wenn c = 1, C₁-C₁₂ Alkyl, C₅-C₈ Cycloalkyl, unsubstituiertes oder durch eine Cyano-, Carbonyl- oder Carbamidgruppe substituiertes C₂-C₈ Alkenyl, Glycidyl, eine Gruppe der Formeln -CH_{z}-CH(OH)-Z, -COO-Z oder -CONH-Z ist, worin Z Wasserstoff, Methyl oder Phenyl bedeutet, und, wenn c = 2, C_{Z}-C₁₂ Alkylen, C₆-C₁₂ Arylen, Xylylen, eine -CH₂-CH(OH)-CH₂-Gruppe oder eine Gruppe -CH₂-CH(OH)-CH₂-O-X-O-CH₂-CH(OH)-CH₂- bedeutet, worin X C₂-C₁₀ Alkylen, C₆-C₁₅ Arylen oder C₆-C₁₂ Cycloalkylen ist, oder, vorausgesetzt, dass R₁₅ nicht Alkanoyl, Alkenoyl oder Benzoyl bedeutet, R₁₆ auch einen zweiwertigen Rest einer aliphatischen, cycloaliphatischen oder aromatischen Dicarbonsäure oder Dicarbaminsäure bedeuten kann, oder R₁₅ und R₁₆ zusammen, wenn c = 1, den cyclischen Rest einer aliphatischen oder aromatischen 1,2- oder 1,3-Dicarbonsäure sein können.

Stellen etwaige Substituenten C₁-C₁₂ Alkyl, C₅-C₈ Cycloalkyl oder C₂-C₁₂ Alkylen dar, so haben sie die bereits unter a) angegebene Bedeutung.

Als C₇-C₈ Aralkyl ist R₁₅ insbesondere Phenylethyl oder vor allem Benzyl.
R₁₅ ist als C₂-C₁₈ Alkanoyl beispielsweise Propionyl, Butyryl, Octanoyl, Dodecanoyl, Hexadecanoyl, Octadecanoyl aber bevorzugt Acetyl und als C₃-C₅ Alkenoyl insbesondere Acryloyl.

Bedeutet R₁₆ ein gegebenenfalls mit einer Cyano-, Carbonyl- oder Carbamidgruppe substituiertes C₂-C₈ Alkenyl, dann handelt es sich z.B. um 1-Propenyl, Allyl, Methallyl, 2-Butenyl, 2-Pentenyl, 2-Hexenyl, 2-Octenyl, 2,2-Dicyanovinyl, 1-Methyl-2-cyano-2-methoxycarbonyl-vinyl, 2,2-Diacetylaminovinyl.

Bedeuten etwaige Substituenten C₆-C₁₅ Arylen, so stellen sie z.B. o-, m- oder p-Phenylen, 1,4-Naphthylen oder 4,4'-Diphenylen dar.

Als C₆-C₁₂ Cycloalkylen ist X insbesondere Cyclohexylen.

Beispiele für Polyalkylpiperidinverbindungen dieser Klasse sind in der nachfolgenden Tabelle II aufgeführt.

c) Verbindungen der Formel IV

ist, worin R₁₇ Wasserstoff, C₁-C₁₂ Alkyl, eine Gruppe -CH₂-OCOR₂₂ ist, worin R₂₂ Wasserstoff, C₁-C₄ Alkyl, C₂-C₆ Alkenyl, Cyclohexyl, Phenyl, Benzyl oder Chlormethyl ist, eine Gruppe -CH₂0-S(O)qR₂₃, worin R₂₃ C₁-C₄ Alkyl, p-Tolyl oder Phenyl ist und q die Zahlen 1 oder 2 bedeutet, wo R₁₇ eine Gruppe -CH₂OCO-NHR₂₄ bedeutet, worin R₂₄ Wasserstoff oder C₁-C₄ Alkyl ist, R₁₈ Wasserstoff oder C₁-C₄ Alkyl bedeutet, R₁₉ Wasserstoff, C₁-C₁₂ Alkyl, C₃-C₄ Alkoxyalkyl, C₅-C₈ Cycloalkyl, Allyl oder Benzyl bedeutet, R₂₀ Wasserstoff, C₁-C₁₂ Alkyl, C₅-C₈ Cycloalkyl oder Benzyl, R₂₁ C₁-C₁₂ Alkyl, C₅-C₈ Cycloalkyl oder Phenyl sind oder R₂₀ und R₂₁ zusammen mit dem C-Atom an das sie gebunden sind einen C₅-C₁₂ Cycloalkan oder Alkylcycloalkanring bilden, und W zusätzlich auch eine der Gruppen der Formeln oder ist, worin g die Zahlen 1 bis 12 bedeutet.

Stellen etwaige Substituenten C₁-C₄ oder C₁-C₁₂ Alkyl oder C₅-C₈ Cycloalkyl dar, so haben sie die bereits unter a) angegebene Bedeutung.
R₁₉ bedeutet als C₃-C₄ Alkoxyalkyl z. B. Ethoxymethyl, 2-Methoxyethyl oder 2-Ethoxyethyl.
R₂₂ ist als C₂-C₆ Alkenyl z. B. Vinyl, Allyl, Methallyl, Dimethylallyl oder 2-Hexenyl.
Beispiele für Polyalkylpiperidinverbindungen dieser Klasse sind in der nachstehenden Tabelle III aufgeführt.

Ebenfalls typische Vertreter dieser Klasse von Verbindungen sind die Verbindungen 16 und 17: d) Verbindungen der Formel V worin R und R₁ die für Formel I angegebene Bedeutung haben, R₂₅ eine Gruppe CᵣH₂ᵣ ist, in welcher r eine Zahl 2 bis 12 bedeutet, oder C₄-C₈ Alkenylen, C₄-C₈ Alkinylen, Phenylen, Xylylen, Bitolylen, C₅-C₁₂ Cycloalkylen oder eine Gruppe -CH₂CH(OY)CH₂-(OCH₂-CH(OY)CH₂)₂- ist, worin Y Wasserstoff, C₁-C₁₈ Alkyl, Allyl, Benzyl, C₂-C₁₂ Alkanoyl oder Benzoyl ist oder R₂₅ eine Gruppe -CONH-B-NHCO- ist, worin B eine Gruppe CᵣH₂ᵣ, Phenylen, Naphthylen, Tolylen oder eine Gruppe der Formeln oder bedeutet, worin R₂₆ Wasserstoff oder Methyl und R₂₇ Wasserstoff, Methyl oder Ethyl sind.
R₂₅ bedeutet als C₄-C₈ Alkenylen z. B. 2-Butenylen-1,4.
R₂₅ bedeutet als C₄-C₈ Alkinylen z.B. 2-Butinylen-1,4.

Als C₅-C₁₂ Cycloalkylen bedeutet R₂₅ z. B. Cyclopentylen, Cyclohexylen, Cyclooctylen, Cyclodecylen oder Cyclododecylen. Bevorzugt ist Cyclohexylen.

Y bedeutet als C₁-C₁₈ Alkyl z. B. Methyl, Ethyl, Propyl, Isopropyl, n-Butyl, sec.-Butyl, tert.-Butyl, n-Pentyl, 2,2-Dimethylpropyl, n-Hexyl, 2,3-Dimethylbutyl, n-Octyl, 1,1,3,3-Tetramethylbutyl, Nonyl, Decyl, Dodecyl, Hexadecyl oder Octadecyl.

Bedeutet Y C₂-C₁₂ Alkanoyl, so stellt es beispielsweise Propionyl, Butyryl, Octanoyl, Dodecanoyl, aber bevorzugt Acetyl dar.

Beispiele für Polyalkylpiperidinverbindungen dieser Klasse sind die folgenden Verbindungen 18 und 19

e) Verbindungen der Formel VI worin d die Zahlen 1 oder 2 ist und R₂₈ eine Gruppe der Formel bedeutet, worin R und R₁ die für Formel I angegebene Bedeutung haben, Q-O- oder -N(R₃₁)- ist, A C₂-C₆ Alkylen und m die Zahlen 0 oder 1 bedeuten, R₂₉ die Gruppen R₂₈, NR₃₁R₃₂, -OR₃₃, -NHCH₂0R₃₃ oder -N(CH₂OR₃₃)₂ ist, R₃₀, wenn d = 1 die Gruppen R₂₈ oder R₂₉ und wenn d = 2 die Gruppe -Q-D-Q-, worin D ununterbrochenes oder durch -N(R₃₄)- unterbrochenes C₂-C₆ Alkylen bedeutet, R₃₁ Wasserstoff, C₁-C₁₂ Alkyl, Allyl, Cyclohexyl, Benzyl oder C₁-C₄ Hydroxyalkyl oder eine Gruppe der Formel ist, R₃₂ C₁-C₁₂ Alkyl, Allyl, Cyclohexyl, Benzyl, C₁-C₄ Hydroxyalkyl, R₃₃ C₁-C₁₂ Alkyl oder Phenyl und R₃₄ Wasserstoff oder die Gruppe -CH₂0R₃₃ bedeuten oder R₃₁ und R₃₂ zusammen C₄-C₅ Alkylen oder Oxaalkylen sind oder auch R₃₁ und R₃₂ jeweils eine Gruppe der Formel

Stellen etwaige Substituenten C₁-C₁₂ Alkyl dar, so haben sie die bereits unter a) angegebene Bedeutung.

Bedeuten R₃₁ und R₃₂ C₁-C₄ Hydroxyalkyl, so stellen sie z.B. 2-Hydroxyethyl, 2-Hydroxypropyl, 3-Hydroxypropyl, 2-Hydroxybutyl oder 4-Hydroxybutyl dar.

Bedeuten A oder D C₂-C₆ Alkylen, so stellen sie beispielsweise Ethylen, Propylen, 2,2-Dimethyipropylen, Tetramethylen oder Hexamethylen dar.

Stellen R₃₁ und R₃₂ zusammen C4-C5 Alkylen oder Oxaalkylen dar, so bedeutet dies z. B. Tetramethylen, Pentamethylen oder 3-Oxa-pentamethylen.

Beispiele für Polyalkylpiperidinverbindungen dieser Klasse sind in der nachstehenden Tabelle IV aufgeführt:

Ein weiteres Beispiel für Verbindungen dieser Klasse ist folgende Verbindung 23 f) Verbindungen der Formel VII worin e die Zahlen 1 oder 2 bedeutet, R Wasserstoff oder Methyl ist und R₃₅, wenn e = 1, C₄-C₁₈ Alkyl, C₇-C₁₂ Aralkyl, die Gruppe -CO-R₃₆, C₁-C₄ Alkyl substituiert durch -CN, -COOR₃₇, -OH, -OCOR₃₈ oder wobei R₃₆ C₁-C₁₂ Alkyl, C_{z}-C₄ Alkenyl oder Phenyl, R₃₇ C₁-C₁₈ Alkyl, R₃₈ C₁-C₁₈ Alkyl, C₂-C₁₀ Alkenyl, Cyclohexyl, Benzyl oder C₆-C₁₀ Aryl sind, oder, wenn e = 2, R₃₅ C₄-C₁₂ Alkylen, 2-Butenylen-1,4, Xylylen, die Gruppen -(CH₂)₂-OOC-R₃₉-COO-(CH₂)₂-, -CH₂-OOC-R₄₀-COO-CH₂- oder -CH₂-CH(OH)-CH₂-O-R₃₉-O-CH₂-CH(OH)-CH₂- ist, wobei R₃₉ C₂-C₁₀ Alkylen, Phenylen, Cyclohexylen oder 2,2-Diphenylen-propan und R₄₀ C₂-C₁₀ Alkylen, Xylylen oder Cyclohexylen bedeuten.

Bedeuten etwaige Substituenten C₁-C₁₂ Alkyl, so stellen sie z.B. Methyl, Ethyl, n-Propyl, n-Butyl, sek.-Butyl, tert.-Butyl, n-Hexyl, n-Octyl, 2-Ethyl-hexyl, n-Nonyl, n-Decyl, n-Undecyl oder n-Dodecyl dar.

Etwaige Substituenten, die C₁-C₁₈ Alkyl bedeuten, können z.B. die oben angeführten Gruppen und dazu noch beispielsweise n-Tridecyl, n-Tetradecyl, n-Hexadecyl oder n-Octadecyl darstellen.

Stellen etwaige Gruppen C2-C10 Alkylen dar, so bedeuten sie beispielsweise Ethylen, Propylen, 2,2-Dimethyl-propylen, Tetramethylen, Hexamethylen, Octamethylen oder Decamethylen.

R₃₅ bedeutet als C₄-C₁₈ Alkyl z. B. n-Butyl, sek.-Butyl, tert.-Butyl, n-Hexyl, n-Octyl, 2-Ethyl-hexyl, n-Nonyl, n₋Decyl, n-Dodecyl, n-Tridecyl, n-Tetradecyl, n-Hexadecyl oder n-Octadecyl.

Bedeutet R₃₅ ein durch-CN substituiertes Cₗ-C₄ Alkyl, so stellt es beispielsweise Cyanomethyl, Cyanoethyl, 3-Cyano-n-propyl, 4-Cyano-n-butyl dar.

Bedeutet R₃₅ C4-C12 Alkylen, so handelt es sich z.B. um 2,2-Dimethylpropylen, Tetramethylen, Hexamethylen, Octamethylen, Decamethylen oder Dodecamethylen.

Stellt R₃₅ C₇-C₁₂ Aralkyl dar, so bedeutet es insbesondere Phenylethyl, p-Methyl-benzyl oder vor allem Benzyl.

R₃₆ bedeutet als C₂-C₄ Alkenyl beispielsweise Vinyl, 1-Propenyl, Allyl, Methallyl, 2-Butenyl.

R₃₈ bedeutet als C₂-C₁₀ Alkenyl z.B. die für R₃₆ in der Bedeutung Alkenyl angeführten Gruppen und dazu noch beispielsweise Crotyl, 2-Hexenyl, 2-Octenyl oder 2-Decenyl.

Stellt R₃₈ C₆-C₁₀ Aryl dar, so bedeutet es beispielsweise unsubstituiertes oder in o- oder p-Stellung durch Methyl, Ethyl, Isopropyl, n-Butyl oder tert.-Butyl substituiertes Phenyl.

Beispiele für Polyalkylpiperidinverbindungen dieser Klasse sind folgende Verbindungen:
24) Bis-[2-(2,2,6,6-tetramethylpiperidino)-ethyl]-sebacat
25) 1-Octoxycarbonyl-methyl-2,2,6,6-tetramethylpiperidin
26) 1,4-Bis-(2,2,6,6-tetramethylpiperidino)-2-buten.

g) Polymere Verbindungen ausgewählt aus der Gruppe bestehend aus Polyester, Polyether, Polyamide, Polyamine, Polyurethane, Polyharnstoffe, Polyaminotriazine, Poly(meth)acrylate, Poly-(meth)acrylamide und deren Copolymeren, deren wiederkehrende Struktureinheiten eine Gruppe der Formel 1 enthalten oder über eine bivalente Gruppe entsprechend der Formel (I), worin R₁ eine freie Valenz bedeutet, verbunden sind, wobei im übrigen R und R₁ die für Formel I angegebene Bedeutung haben.

Beispiele für Polyalkylpiperidinverbindungen dieser Klasse sind die Verbindungen der folgenden Formeln, wobei m die Zahlen 2 bis etwa 200 bedeutet.

h) Verbindungen der Formel VIII worin R₄₁ ein Rest der Formel IX bedeutet und worin j 1 oder 2 ist und die Reste R₁ und R die für Formel I definierte Bedeutung besitzen. Beispiele für Polyalkylpiperidinverbindungen der Formel VIII sind in der nachfolgenden Tabelle V aufgeführt.

Die als Komponente i) erfindungsgemäss einzusetzenden Polyalkylpiperidinverbindungen sind allgemein bekannt.

Die als Komponente ii) geeigneten phenolischen Antioxidantien sind allgemein bekannt. Es können z.B. folgende genannt werden:
1. Alkylierte Monophenole
   2,6-Di-tert.-butyl-4-methylphenol
   2-Tert.-butyl-4,6-dimethylphenol
   2,6-Di-tert.-butyl-4-ethylphenol
   2,6-Di-tert.-butyl-4-n-butylphenol
   2,6-Di-tert.-butyl-4-n-butylphenol
   2,6-Di-cyclopentyl-4-methylphenol
   2-(α-Methylcyclohexyl)-4,6-dimethylphenol
   2,6-Di-octadecyl-4-methylphenol
   2,4,6-Tri-cyclohexylphenol
   2,6-Di-tert.-butyl-4-methoxymethylphenol
2. Alkylierte Hydrochinone
   2,6-Di-tert.-butyl-4-methoxyphenol
   2.5-Di-tert.-butyl-hydrochinon
   2,5-Di-tert.-amyl-hydrochinon
   2,6-Diphenyl-4-octadecyloxyphenol
3. Alkyliden-Bisphenole
   2,2'-Methylen-bis-(6-tert.-butyl-4-methylphenol)
   2,2'-Methylen-bis-(6-tert.-butyl-4-ethylphenol)
   2,2'-Methylen-bis-[4-methyl-6-(α-methylcyclohexyl)-phenol]
   2,2'-Methylen-bis-(4-methyl-6-cyclohexylphenol)
   2,2'-Methylen-bis-(6-nonyl-4-methylphenol)
   2,2'-Methylen-bis-(4,6-di-tert.-butylphenol)
   2,2'-Ethyliden-bis-(4,6-di-tert.-butylphenol)
   2,2'-Ethyliden-bis-(6-tert.-butyl-4-isobutylphenol)
   4,4'-Methylen-bis-(2,6-di-tert.-butylphenol)
   4,4'-Methylen-bis-(6-tert.-butyl-2-methylphenol)
   1,1-Bis-(5-tert.-butyl-4-hydroxy-2-methylphenyl)-butan
   2,6-Di-(3-tert.-butyl-5-methyl-2-hydroxybenzyl)-4-methylphenol
   1,1,3-Tris-(5-tert.-butyl-4-hydroxy-2-methylphenyl)-butan
   1,1-Bis-(5-tert.-butyl-4-hydroxy-2-methylphenyl)-3-n-dodecylmercaptobutan
   Ethylenglycol-bis-[3,3-bis-(3'-tert.-butyl-4'-hydroxyphenyl)-butyrat]
   Di-(3-tert.-butyl-4-hydroxy-5-methylphenyl)-dicyclopentadien
   Di-[2-(3'-tert.-butyλ-2'-hydroxy-5'-methyλ-benzyλ)-6-tert.-butyl-4-methyλ-phenyl]-terephthalat.
4. Benzylverbindungen
   1,3,5-Tri-(3,5-di-tert.-butyl-4-hydroxybenzyl)-2,4,6-trimethylbenzol
   Di-(3,5-di-tert.-butyl-4-hydroxybenzyl)-sulfid
   3,5-Di-tert.-butyl-4-hydroxybenzyl-mercaptoessigsäure-isooctylester
   Bis-(4-tert.-butyl-3-hydroxy-2,6-dimethylbenzyl)-dithiol-terephthalat
   1,3,5-Tris-(3,5-di-tert.-butyl-4-hydroxybenzyl)-isocyanurat
   1,3,5-Tris-(4-tert.-butyl-3-hydroxy-2,6-dimethylbenzyl)-isocyanurat
   3,5-Di-tert.-butyl-4-hydroxybenzyl-phosphonsäure-dioctadecylester
   3,5-Di-tert.-butyl-4-hydroxybenzyl-phosphonsäure-monoethylester
   Calciumsalz.
5. Acylaminophenole
   4-Hydroxy-laurinsäureanilid
   4-Hydroxy-stearinsäureanilid
   2,4-Bis-octylmercapto-6-(3,5-di-tert.-butyl-4-hydroxyanilino)-s-triazin
6. Ester der ß-(3,5-Di-tert.-butyl-4-hydroxyphenyl)-
   propionsäure mit ein- oder mehrwertigen Alkoholen, wie z.B. mit
7. Ester der 3,5-Di-tert.-butyl-4-hydroxyphenyl-
   benzoesäure
   Pentaerythritol-tetrakis-(3,5-di-tert.-butyl-4-hydroxybenzoat)
   2,4-Di-tert.-butylphenyl-(3,5-di-tert.-butyl-4-hydroxybenzoat)
8. Ester der ß-(5-tert.-Butyl-4-hydroxy-3-methyl-
   phenyl)-propionsäure mit ein- oder mehrwertigen Alkoholen, wie z.B. mit
9. Amide der ß-(3,5-Di-tert.-butyl-4-hydroxyphenyl)-propionsäure
   wie z. B.
   N,N'-Di-(3,5-di-tert.-butyl-4-hydroxyphenyl- propionyl)-hexamethylendiamin
   N,N'-Di-(3,5-di-tert.-butyl-4-hydroxyphenyl- propionyl)-trimethylendiamin
   N,N'-Di-(3,5-di-tert.-butyl-4-hydroxyphenyl- propionyl)-hydrazin.
10. Triazinphenole, wie beispielsweise die Verbindung der Formel X

Folgende phenolische Antioxidantien sind als Komponente ii) bevorzugt:
1) 2,6-Di-tert.-butyl-4-methylphenol,
2) 2,2'-Methylen-bis-(6-tert.-butyl-4-methylphenol),
3) 2,2'-Methylen-bis-(6-tert.-butyl-4-ethylphenol),
4) 4,4'-Methylen-bis-(2,6-di-tert.-butylphenol),
5) 2,2-Bis-(2,6-di-tert.-butyl-4-hydroxyphenyl)-propan,
6) 2,2'-Methylen-bis-[4-methyl-6-(a-methylcyclohexyl)-phenol],
7) 1,1-Bis-(5-tert.-butyl-4-hydroxy-2-methylphenyl)-butan,
8) 1,1,3-Tris-(5-tert.-butyl-4-hydroxy-2-methylphenyl)-butan,
9) Ethylenglycol-bis-[3,3-bis-(3-tert.-butyl-4-hydroxyphenyl)-butyrat],
10) 4,4'-Thio-bis-(6-tert.-butyl-3-methylphenol),
11) 1,3,5-Tri-(3,5-di-tert.-butyl-4-hydroxybenzyl)-2,4,6-trimethylbenzol,
12) Triethylenglycol-bis-(3-methyl-5-tert.-butyl-4-hydroxyphenyl)-propionat,
13) 1,3,5-Tris-(3,5-di-tert.-butyl-4-hydroxybenzyl)-isocyanurat,
14) 3,5-Di-tert.-butyl-4-hydroxybenzyl-phosphonsäure-diethylester,
15) N,N'-Di-(3,5-di-tert.-butyl-4-hydroxyphenyl- propionyl)-hexamethylendiamin,
16) 3-Thia-1,5-pentandiol-bis-[3-(3,5-di-tert.-butyl-4-hydroxyphenyl)-propionat],
17) 1,6-Hexandiol-bis-[3-(3,5-di-tert.-butyl-4-hydroxyphenyl)-propionat],
18) Pentaerythritol-tetrakis-[3-(3,5-di-tert.-butyl-4-hydroxyphenyl)-propionat],
19) Pentaerythritol-tetrakis-(3,5-di-tert.-butyl-4-hydroxybenzoat),
20) Octadecyl-3-(3,5-di-tert.-butyl-4-hydroxyphenyl)-propionat,
21) 2-(3,5-Di-tert.-butyl-4-hydroxyanilino)-4,6-di-(octylthio)-triazin,
22) 2,4-Di-tert.-butylphenyl-(3,5-di-tert.-butyl-4-hydroxybenzoat),
23) das Phenol der Formel XI
24) das Phenol der Formel X

Das erfindungsgemässe Stabilisatorgemisch kann allein oder zusammen mit anderen Verbindungen in bekannter Weise in ein photographisches Material eingearbeitet werden.

Das Mischungsverhältnis von dem Polyalkylpiperidin-Lichtschutzmittel i) zum phenolischen Antioxidans ii) variiert beispielsweise zwischen 90 : 10 und 10 : 90, bevorzugt zwischen 70 : 30 und 30 : 70.

In der Regel wird das Stabilisatorgemisch allein oder zusammen mit anderen Verbindungen, insbesondere mit den Farbkupplern, in Form einer Dispersion in das photographische Material eingearbeitet, wobei diese Dispersion entweder kein Lösungsmittel oder hoch- oder tiefsiedende Lösungsmittel oder ein Gemisch solcher Lösungsmittel enthält. Eine weitere geeignete Einarbeitungsform besteht darin, dass man die Stabilisatoren allein oder zusammen mit weiteren Verbindungen zusammen mit einem Polymer in Form eines Latex in das photographische Material einarbeitet.

Die Dispersionen werden dann zur Herstellung der Schichten von farbphotographischen Aufzeichnungsmaterialien verwendet. Diese Schichten können z. B. Zwischen- oder Schutzschichten, insbesondere jedoch lichtempfindliche (blau-, grün- und rot-empfindliche) Silberhalogenidemulsionsschichten sein, in denen bei der Entwicklung des belichteten Aufzeichnungsmaterials aus den entsprechenden Farbkupplern, die Blaugrün (Cyan)-, Purpur (Magenta)- und Gelbfarbstoffe gebildet werden.

Die Silberhalogenidschichten können beliebige Farbkuppler, insbesondere Blaugrün-, Purpur-und Gelb-Kuppler, die zur Bildung der genannten Farbstoffe und damit der Farbbildner verwendet werden, enthalten.

Da das Substrat die Wirkung und Stabilität der Stabilisatorgemische beeinflusst, werden Substrate (Lösungsmittel, Polymere) bevorzugt, die zusammen mit den Stabilisatoren eine möglichst gute Beständigkeit der zu stabilisierenden Materialien ergeben.

In der Regel werden die Stabilisatorgemische in Schichten eingearbeitet, die zusätzlich eine nach üblichen Methoden hergestellte und sensibilisierte Silberhalogenid-Dispersion enthalten. Sie können jedoch auch in zu Silberhalogenid enthaltenden Schichten benachbarten Schichten vorhanden sein.

Die erfindungsgemässen photographischen Materialien besitzen einen üblichen Aufbau und Komponenten, die die Wirksamkeit der Stabilisatorgemische verstärken oder zumindest nicht nachteilig beeinflussen.

Im farbphotographischen Aufzeichnungsmaterial gemäss vorliegender Erfindung können die Stabilisatorgemische enthaltend die Komponenten i) und ii) ausser mit den FarbkuppJern zusätzlich auch mit Ultraviolettabsorbern oder anderen Lichtschutzmitteln in der gleichen Schicht kombiniert werden.

Wenn die Diffusionstransfermethode angewendet wird, kann das Stabilisatorgemisch auch in eine Empfangsschicht eingearbeitet werden.

Die erfindungsgemässen farbphotographischen Materialien können in bekannter Weise verarbeitet werden. Ferner können sie im Verlauf oder nach der Verarbeitung in einer Weise behandelt werden, die ihre Stabilität weiter erhöht, beispielsweise durch die Behandlung in einem Stabilisatorbad oder das Aufbringen eines Schutzüberzuges.

Die Erfindung betrifft ferner ein Verfahren zur Herstellung von photographischen Farbbildern durch bildmässige Belichtung und Farbentwicklung eines farbphotographischen Aufzeichnungsmaterials enthaltend ein Stabilisatorgemisch mit den Komponenten i) und ii). Weiterhin betrifft die Erfindung die nach diesem Verfahren erhaltenen photographischen Farbbilder.

Die erfindungsgemäss einzusetzenden Stabilisatorgemische eignen sich in gewissen Fällen auch zum Schutz farbphotographischer Schichten, in denen die Farbstoffe direkt in die Emulsion eingelagert werden und das Bild durch selektive Bleichung erzeugt wird.

Die Menge des Stabilisatorgemisches kann in weiten Grenzen schwanken und liegt etwa im Bereich von 1 bis 2000 mg, vorzugsweise 100 bis 800 und insbesondere 200 bis 500 mg pro m² der Schicht, in die es eingearbeitet wird.

Falls das photographische Material einen oder mehrere UV-Absorber enthält, so kann dieser mit dem Stabilisatorgemisch zusammen in einer Schicht oder auch in einer benachbarten Schicht vorhanden sein. Die Menge an UV-Absorber kann in weiten Grenzen schwanken und liegt etwa im Bereich von 200-2000 mg, vorzugsweise 400-1000 mg pro m² der Schicht. Beispiele für geeignete UV-Absorber sind solche vom Benzophenon-, Acrylnitril-, Thiazolidon-, Benztriazol-, Oxazol-, Thiazol- und Imidazoltyp.

Die mit dem erfindungsgemässen Aufzeichnungsmaterial durch Belichtung und Entwicklung erhaltenen Farbbilder zeigen eine sehr gute Lichtechtheit gegenüber sichtbarem und ultraviolettem Licht. Die Stabilisatorgemische i) + ii) sind praktisch farblos, so dass es zu keiner Verfärbung der Bilder kommt; ausserdem sind sie gut verträglich mit den üblichen, in den einzelnen Schichten vorhandenen photographischen Zusatzstoffen. Aufgrund ihrer guten Wirksamkeit kann man ihre Einsatzmenge herabsetzen und vermeidet so ihre Ausfällung oder ihr Auskristallisieren, wenn 'man sie als organische Lösung in die wässrigen Bindemittelemulsionen, die für die Herstellung photographischer Schichten verwendet werden, einarbeitet. Die einzelnen nach der Belichtung des photographischen Aufzeichnungsmaterials notwendigen Verarbeitungsschritte zur Herstellung der Farbbilder werden durch die Stabilisatorgemische i) + ii) nicht nachteilig beeinflusst. Ferner kann die bei blauempfindlichen Emulsionen häufig auftretende sogenannte Druckschleierbildung weitgehend zurückgedrängt werden. Diese kann z. B. auftreten, wenn auf photographische Materialien (Silberhalogenidemulsionsschichten, die auf einem Träger aus natürlichen oder synthetischen Materialien befinden) mechanische Beanspruchungen, z. B. Drehen, Biegen oder Reiben, während der Herstellung oder während der Behandlung vor der Entwicklung ausgeübt werden. (T. H. James, The Theory of Photographic Process 4. Auflage, Macmillan, New York, N.Y. 1977, Seite 23 ff., S. 166 ff.).

### Anwendungsbeispiele

### 1. Testsubstanzen

### 1.1 Phenole

### 1.2 Piperidine

### 2. Anwendungsbeispiel 1

### 0,093 g des Gelbkupplers der Formel

und die in der Tabelle 1 angegebenen Mengen eines sterisch gehinderten Phenols (Verbindungen a bis c) und eines Piperidins (Verbindungen A und B) werden in 2,0 ml eines Gemisches von Trikresylphosphat/Ethylacetat (1,5 g in 100 ml) gelöst. Zu dieser Lösung gibt man 7,0 ml einer 6%igen Gelatinelösung, 0,5 ml einer 8%igen Lösung des Netzmittels der Formel in Isopropanol/Wasser (3: 4) und 0,5 ml Wasser und emulgiert mit Ultraschall bei einer Leistung von 100 Watt während 5 Minuten.

Zu 2,5 ml der so erhaltenen Emulsion gibt man 2,0 ml einer Silberbromid-Emulsion mit einem Silbergehalt von 6,0 g pro Liter, 0,7 ml einer 1 %igen wässerigen Lösung des Härters der Formel und 3,8 ml Wasser, stellt das Gemisch auf einen pH-Wert von 6,5 und vergiesst es auf ein auf eine Glasplatte aufgezogenes substriertes, kunststoffbeschichtetes, weisses Papier.

Nach dem Erstarren wird in einem Trockenschrank mit Umluft bei Raumtemperatur getrocknet.

Nach 7 Tagen werden auf 35 x 180 mm geschnittene Proben hinter einem Stufenkeil mit 3000 Lux - s belichtet und anschliessend im Extaprint 2"-Prozess der Firma Kodak verarbeitet.

Die so erhaltenen Gelbkeile werden in einem Atlas Weather-Ometer mit einer 2500 W-Xenonlampe mit total 42 kJoule/cm² bestrahlt (eine Vergleichsprobe enthält kein Lichtschutzmittel).

In Tabelle 1 sind die prozentualen Abnahmen der Gelbdichte bei einer ursprünglichen Remissionsdichte von 1,0 im Blau enthalten.

Aus Tabelle 1 ist ersichtlich, dass die Kombination eines sterisch gehinderten Phenols mit einem

### 3. Anwendungsbeispiel 2

Es werden Proben wie in Beispiel 1 beschrieben hergestellt und bestrahlt, wobei jedoch das sterisch gehinderte Phenol und das Piperidin in mo-Piperidin eine gegenüber den einzelnen Komponenten verbesserte Lichtschutzwirkung ergibt. laren Anteilen bezogen auf den Gelbkuppler zugesetzt werden.

Tabelle 2 enthält die entsprechenden Dichteabnahmen.

Aus Tabelle 2 ist ersichtlich, dass man zu ähnlichen Resultaten wie in Anwendungsbeispiel 1

### 4. Anwendungsbeispiel 3

Es werden Proben wie in den Beispielen 1 und 2 beschrieben hergestellt, die jedoch anstelle des kommt, wenn man anstelle von Gewichtsverhältnissen von Molverhältnissen ausgeht. dort verwendeten Gelbkupplers den Gelbkuppler der Formel enthalten. Diese werden in einem Atlas Weather Ometer" hinter einem Kodak Wratten" 2C-Filter mit total 105 kJoule/cm² bestrahlt.

Tabelle 3 enthält die hierbei erhaltenen prozentualen Dichteabnahmen am Maximum bei einer Ausgangs-Remissionsdichte von 1,0.

## Patentansprüche

1. Farbphotographisches Aufzeichnungsmaterial, das in mindestens einer lichtempfindlichen Silberhalogenidemulsionsschicht, einer Zwischenschicht und/oder einer Schutzschicht ein Stabilisatorgemisch enthaltend
i) eine Verbindung, die mindestens eine Gruppe der Formel I enthält, oder ein Polymer, dessen wiederkehrende Struktureinheiten eine Gruppe der Formel I enthalten oder über eine bivalente Gruppe entsprechend der Formel I, worin R₁ eine freie Valenz bedeutet, verbunden sind, wobei im übrigen R Wasserstoff oder Methyl und
R₁ Methyl, eine Gruppe -CH₂-C(R₂) = C(R₃)(R₄), a und b eine der Zahlen 0, 1 oder 2, R₂, R₃ und R₄ unabhängig voneinander Wasserstoff oder C₁-C₃ Alkyl, R₅ Wasserstoff oder Methyl, R₆ C₁-C₄ Alkyl, R₇ C₁-C₁₂ Alkyl, Allyl, Benzyl oder Cyclohexyl, R₈ C₁-C₁₂ Alkyl, Allyl, Cyclohexyl, Benzyl oder Phenyl, Rg Wasserstoff, C₁-C₁₂ Alkyl, Allyl bedeuten oder R₈ und Rg zusammen mit dem N-Atom an das sie gebunden sind einen 5- oder 6-gliedrigen heterocyclischen Ring bilden, und R₁₀ Wasserstoff, C₄-C₁₂ Alkyl, C₂-C₆ Alkenyl, Chlormethyl, C₅-C₈ Cycloalkyl, C₇-C₁₄ Aralkyl, C₇-C₁₀ Alkylphenyl, R11 Wasserstoff, C₁-C₄ Alkyl, C₂-C₁₃ Alkoxymethyl, Phenyl oder Phenoxymethyl, R₁₂ Wasserstoff, C₁-C₁₂ Alkyl, -COR₁₀ oder -CON(R₈)(R₉), wobei R₈, Rg und R₁₀ die oben angegebene Bedeutung haben, und R₁₃ C₁-C₁₂ Alkyl, Phenyl oder C₇-C₁₄ Alkaryl bedeuten, und
ii) ein phenolisches Antioxidans enthält.

2. Farbphotographisches Aufzeichnungsmaterial gemäss Anspruch 1, dadurch gekennzeichnet, dass in der Formel I R₁ Allyl, Benzyl, eine Gruppe b eine der Zahlen 0, 1 oder 2, R₇ C₁-C₄ Alkyl, Allyl oder Benzyl, R₈ C₁-C₄ Alkyl, Allyl oder Cyclohexyl, Rg C₁-C₁₂ Alkyl oder Allyl bedeuten oder R₈ und Rg zusammen mit dem N-Atom an das sie gebunden sind einen Morpholin- oder Piperidinrest bilden und R₁₀ C₁-C₁₂ Alkyl, Vinyl, Cyclohexyl, Benzyl oder Phenyl, R₁₁ Wasserstoff, Methyl oder Phenyl und R₁₂ Wasserstoff, Methyl oder eine Gruppe -CON(R₈)(R₉) wobei R₈ und Rg die in diesem Anspruch bereits angegebene Bedeutung haben, bedeuten.

3. Farbphotographisches Aufzeichnungsmaterial gemäss Anspruch 1, dadurch gekennzeichnet, dass es als Komponente i) eine Verbindung der Formel II enthält, worin n die Zahlen 1 bis 4 bedeutet, R und R₁ die in Anspruch 1 angegebene Bedeutung haben und R₁₄ wenn n = 1, Wasserstoff, C₁-C₁₂ Alkyl, Cyanethyl, Benzyl, Glycidyl, einen einwertigen Rest einer gesättigten oder ungesättigten aliphatischen, cycloaliphatischen, araliphatischen oder aromatischen Carbonsäure, Carbaminsäure oder Phosphor enthaltenden Säure oder einen einwertigen Silylrest, wenn n = 2, C₂-C₁₂ Alkylen, C₄-C₈ Alkenylen, Xylylen, einen zweiwertigen Rest einer gesättigten oder ungesättigten aliphatischen, cycloaliphatischen, araliphatischen oder aromatischen Dicarbonsäure, Dicarbaminsäure oder Phosphor enthaltenden Säure oder einen zweiwertigen Silylrest, wenn n = 3, einen dreiwertigen Rest einer aliphatischen, cycloaliphatischen oder aromatischen Tricarbonsäure, einer aromatischen Tricarbaminsäure oder einer Phosphor enthaltenden Säure oder einen dreiwertigen Silylrest, wenn n = 4, einen vierwertigen Rest einer aliphatischen, cycloaliphatischen oder aromatischen Tetracarbonsäure bedeutet.

4. Farbphotographisches Aufzeichnungsmaterial gemäss Anspruch 3, dadurch gekennzeichnet, dass in der Verbindung der Formel II n die Zahlen 1 oder 2 bedeutet und R₁₄ wenn n = 1, einen Rest einer aliphatischen Carbonsäure mit 2-18 C-Atomen, einer cycloaliphatischen Carbonsäure mit 5-12 C-Atomen oder einer aromatischen Carbonsäure mit 7-15 C-Atomen, wenn n = 2 einen Rest einer aliphatischen Dicarbonsäure mit 2-12 C-Atomen, einer cycloaliphatischen oder aromatischen Dicarbonsäure mit 8-14 C-Atomen, einer aliphatischen, cycloaliphatischen oder aromatischen Dicarbaminsäure mit 8-14 C-Atomen bedeutet.

5. Farbphotographisches Aufzeichnungsmaterial gemäss Anspruch 1, dadurch gekennzeichnet, dass es als Komponente i) eine Verbindung der Formel III enthält, worin c die Zahlen 1 oder 2 bedeutet, und R und R₁ die in Anspruch 1 angegebene Bedeutung haben, R₁₅ C₁-C₁₂ Alkyl, C₅-C₈ Cycloalkyl, C₇-C₈ Aralkyl, C₂-C₁₈ Alkanoyl oder Benzoyl ist und R₁₆, wenn c = 1, C₁-C₁₂ Alkyl, C₅-C₈ Cycloalkyl, unsubstituiertes oder durch eine Cyano-, Carbonyl- oder Carbamidgruppe substituiertes C₂-C₈ Alkenyl, Glycidyl, eine Gruppe der Formeln -CH₂-CH(OH)-Z, -COO-Z oder -CONH-Z ist, worin Z Wasserstoff, Methyl oder Phenyl bedeutet, und, wenn c = 2, C₂-C₁₂ Alkylen, C₆-C₁₂ Arylen, Xylylen, eine -CH₂-CH(OH)-CH₂-Gruppe oder eine Gruppe -CH₂-CH(OH)-CH₂-O-X-O-CH₂-CH(OH)-CH₂- bedeutet, worin X C₂-C₁₀ Alkylen, C₆-C₁₅ Arylen oder C₆-C₁₂ Cycloalkylen ist, oder, vorausgesetzt, dass R₁₅ nicht Alkanoyl, Alkenoyl oder Benzoyl bedeutet, R₁₆ auch einen zweiwertigen Rest einer aliphatischen, cycloaliphatischen oder aromatischen Dicarbonsäure oder Dicarbaminsäure bedeuten kann, oder R,₅ und R₁₆ zusammen, wenn c = 1, den cyclischen Rest einer aliphatischen oder aromatischen 1,2- oder 1,3-Dicarbonsäure sein können.

6. Farbphotographisches Aufzeichnungsmaterial gemäss Anspruch 1, dadurch gekennzeichnet, dass es als Komponente i) eine Verbindung der Formel IV enthält, worin R und R₁ die in Anspruch 1 angegebene Bedeutung haben und W eine der Gruppen ist, worin R₁₇ Wasserstoff, C₁-C₁₂ Alkyl, eine Gruppe -CH_{z}-OCOR₂₂ ist, worin R₂₂ Wasserstoff, C₁-C₄ Alkyl, C₂-C₆ Alkenyl, Cyclohexyl, Phenyl, Benzyl oder Chlormethyl ist, eine Gruppe -CH₂O-S(O)_{q}R₂₃, worin R₂₃ C₁-C₄ Alkyl, p-Tolyl oder Phenyl ist und q die Zahlen 1 oder 2 bedeutet, wo R₁₇ eine Gruppe -CH₂-OCO-NHR₂₄ bedeutet, worin R₂₄ Wasserstoff oder C₁-C₄ Alkyl ist, R₁₈ Wasserstoff oder C₁-C₄ Alkyl bedeutet, R₁₉ Wasserstoff, C₁-C₁₂ Alkyl, C₃-C₄ Alkoxyalkyl, C₅-C₈ Cycloalkyl, Allyl oder Benzyl bedeutet, R₂₀ Wasserstoff, C₁-C₁₂ Alkyl, C₅-C₈ Cycloalkyl oder Benzyl, R₂₁ C₁-C₁₂ Alkyl, C₅-C₈ Cycloalkyl oder Phenyl sind oder R₂₀ und R₂₁ zusammen mit dem C-Atom an das sie gebunden sind einen C₅-C₁₂ Cycloalkan oder Alkylcycloalkanring bilden, und W zusätzlich auch eine der Gruppen der Formeln oder ist, worin g die Zahlen 1 bis 12 bedeutet.

7. Farbphotographisches Aufzeichnungsmaterial gemäss Anspruch 1, dadurch gekennzeichnet, dass es als Komponente i) eine Verbindung der Formel V enthält, worin R und R₁ die in Anspruch 1 angegebene Bedeutung haben, R₂₅ eine Gruppe CrH2r ist, in welcher r eine Zahl 2 bis 12 bedeutet, oder C₄-C₈ Alkinylen, Phenylen, Xylylen, Bitolylen, C₅-C₁₂ Cycloalkylen oder eine Gruppe -CH₂CH(OY)CH₂-(OCH₂-CH(OY)CH₂)₂- ist, worin Y Wasserstoff, C₁-C₁₈ Alkyl, Allyl, Benzyl, C₂-C₁₂ Alkanoyl oder Benzoyl ist oder R₂₅ eine Gruppe -CONH-B-NHCO- ist, worin B eine Gruppe CᵣH₂ᵣ, Phenylen, Naphthylen, Tolylen oder eine Gruppe der Formeln oder bedeutet, worin R₂₆ Wasserstoff oder Methyl und R₂₇ Wasserstoff, Methyl oder Ethyl sind.

8. Farbphotographisches Aufzeichnungsmaterial gemäss Anspruch 1, dadurch gekennzeichnet, dass es als Komponente i) eine Verbindung der Formel VI

enthält, worin d die Zahlen 1 oder 2 ist und R₂₈ eine Gruppe der Formel bedeutet, worin R und R₁ die in Anspruch 1 angegebene Bedeutung haben, Q-O- oder -N(R₃₁)- ist, A C₂-C₆ Alkylen und m die Zahlen 0 oder 1 bedeuten, R₂₉ die Gruppen R₂₈, -NR₃₁R₃₂, -OR₃₃, -NHCH₂0R₃₃ oder -N(CH₂OR₃₃)₂ ist, R₃₀, wenn d = 1 die Gruppen R₂₈ oder R₂₉ und wenn d = 2 die Gruppe -Q-D-Q-, worin D ununterbrochenes oder durch -N(R₃₄)- unterbrochenes C₂-C₆ Alkylen bedeutet, R₃₁ Wasserstoff, C₁-C₁₂ Alkyl, Allyl, Cyclohexyl, Benzyl oder C₁-C₄ Hydroxyalkyl oder eine Gruppe der Formel ist, R₃₂ C₁-C₁₂ Alkyl, Allyl, Cyclohexyl, Benzyl, C₁-C₄ Hydroxyalkyl, R₃₃ C₁-C₁₂ Alkyl oder Phenyl und R₃₄ Wasserstoff oder die Gruppe -CH₂0R₃₃ bedeuten oder R₃₁ und R₃₂ zusammen C4-C5 Alkylen oder Oxaalkylen sind oder auch R₃₁ und R₃₂ jeweils eine Gruppe der Formel bedeuten.

9. Farbphotographisches Aufzeichnungsmaterial gemäss Anspruch 1, dadurch gekennzeichnet, dass es als Komponente i) eine Verbindung der Formel VII enthält, worin e die Zahlen 1 oder 2 bedeutet, R Wasserstoff oder Methyl ist und R₃₅, wenn e = 1, C₄-C₁₈ Alkyl, C₇-C₁₂ Aralkyl, die Gruppe -CO-R₃₆, C₁-C₄ Alkyl substituiert durch -CN, -COOR₃₇, -OH, -OCOR₃₈ oder wobei R₃₆ C₁-C₁₂, C₂-C₄ Alkenyl oder Phenyl, R₃₇ C₁-C₁₈ Alkyl, R₃₈ C₁-C₁₈ Alkyl, C₂-C₁₀ Alkenyl, Cyclohexyl, Benzyl oder C₆C₁₀ Aryl sind, oder, wenn e = 2, R₃₅ C₄-C₁₂ Alkylen, 2-Butenylen-1,4, Xylylen, die Gruppen -(CH₂)₂-OOC-R₃₉-COO-(CH₂)₂-, -CH₂-OOC-R₄₀-COO-CH₂- oder -CH₂-CH(OH)-CH₂-O-R₃₉-O-CH₂-CH(OH)-CH₂- ist, wobei R₃₉ C₂-C₁₀ Alkylen, Phenylen, Cyclohexylen oder 2,2-Diphenylen-propan und R₄₀ C₂-C₁₀ Alkylen, Xylylen oder Cyclohexylen bedeuten.

10. Farbphotographisches Aufzeichnungsmaterial gemäss Anspruch 1, dadurch gekennzeichnet, dass es als Komponente i) eine polymere Verbindung ausgewählt aus der Gruppe bestehend aus Polyester, Polyether, Polyamide, Polyamine, Polyurethane, Polyharnstoffe, Polyaminotriazine, Po- ly(meth)acrylate, Poly(meth)acrylamide und deren Copolymeren enthält, deren wiederkehrende Struktureinheiten eine Gruppe der Formel I enthalten oder über eine bivalente Gruppe entsprechend der Formel (I), worin R₁ eine freie Valenz bedeutet, verbunden sind, wobei im übrigen R und R₁ die in Anspruch 1 angegebene Bedeutung haben.

11. Farbphotographisches Aufzeichnungsmaterial gemäss Anspruch 1, dadurch gekennzeichnet, dass es als Komponente i) eine Verbindung der Formel VIII enthält, worin R₄₁ ein Rest der Formel IX bedeutet worin j 1 oder 2 ist und die Reste R und R₁ die in Anspruch 1 definierte Bedeutung besitzen.

12. Farbphotographisches Aufzeichnungsmaterial gemäss Anspruch 1, dadurch gekennzeichnet, dass es als Komponente ii) ein phenolisches Antioxidans ausgewählt aus der Gruppe bestehend aus
2,6-Di-tert.-butyl-4-methylphenol,
2,2'-Methylen-bis-(6-tert.-butyl-4-methylphenol),
2,2'-Methylen-bis-(6-tert.-butyl-4-ethylphenol),
4,4'-Methylen-bis-(2,6-di-tert.-butylphenol),
2,2-Bis-(2,6-di-tert.-butyl-4-hydroxyphenyl)-propan,
2,2'-Methylen-bis-[4-methyl-6-(α-methylcyclohexyl)-phenol],
1,1-Bis-(5-tert.-butyl-4-hydroxy-2-methylphenyl)-butan,
1,1,3-Tris-(5-tert.-butyl-4-hydroxy-2-methyl- phenyl)-butan,
Ethylenglycol-bis-[3,3-bis-(3-tert.-butyl-4-hydroxyphenyl)-butyrat],
4,4'-Thio-bis-(6-tert.-butyl-3-methylphenol),
1,3,5-Tri-(3,5-di-tert.-butyl-4-hydroxybenzyl)-2,4,6-trimethylbenzol,
Triethylenglycol-bis-(3-methyl-5-tert.-butyl-4-hydroxyphenyl)-propionat,
1,3,5-Tris-(3,5-di-tert.-butyl-4-hydroxybenzyl)-isocyanurat,
3,5-Di-tert.-butyl-4-hydroxybenzyl-phosphonsäure-diethylester,
N,N'-Di-(3,5-di-tert.-butyl-4-hydroxyphenyl- propionyl)-hexamethylendiamin,
3-Thia-1,5-pentandiol-bis-[3-(3,5-di-tert.-butyl-4-hydroxyphenyl)-propionat],
oder das Phenol der Formel X
1,6-Hexandiol-bis-[3-(2,5-di-tert.-butyl-4-hydroxyphenyl)-propionat],
Pentaerythritol-tetrakis-[3-(3,5-di-tert.-butyl-4-hydroxyphenyl)-propionat],
Pentaerythritol-tetrakis-(3,5-di-tert.-butyl-4-hydroxybenzoat),
Octadecyl-3-(3,5-di-tert.-butyl-4-hydroxyphenyl)-propionat,
2-(3,5-Di-tert.-butyl-4-hydroxyanilino)-4,6-di-(octylthio)-triazin,
2,4-Di-tert.-butylphenyl-(3,5-di-tert.-butyl-4-hydroxybenzoat), das Phenol der Formel XI
enthält.

13. Farbphotographisches Aufzeichnungsmaterial gemäss Anspruch 1, dadurch gekennzeichnet, dass es als Komponente i) eine Verbindung der Formel C und als Komponente ii) eine Verbindung der Formel a enthält. 14. Farbphotographisches Aufzeichnungsmaterial gemäss Anspruch 1, dadurch gekennzeichnet, dass es als Komponente i) eine Verbindung der Formel A und als Komponente ii) eine Verbindung der Formel b enthält.

15. Farbphotographisches Aufzeichnungsmaterial gemäss Anspruch 1, dadurch gekennzeichnet, dass es als Komponente i) eine Verbindung der Formel C und als Komponente ii) eine Verbindung der Formel c enthält. ₁₅

16. Farbphotographisches Aufzeichnungsmate- dass es als Komponente i) eine Verbindung der rial gemäss Anspruch 1, dadurch gekennzeichnet, Formel E und als Komponente ii) eine Verbindung der Formel d enthält.

17. Farbphotographisches Aufzeichnungsmaterial gemäss Anspruch 1, dadurch gekennzeichnet, dass es als Komponente i) eine Verbindung der Formel D und als Komponente ii) eine Verbindung der Formel e

18. Farbphotographisches Aufzeichnungsmaterial gemäss Anspruch 1, dadurch gekennzeichnet, dass es das Stabilisatorgemisch i) + ii) in Kombination mit Blaugrün-, Purpur- und Gelbkupplern enthält.

19. Farbphotographisches Aufzeichnungsmaterial gemäss Anspruch 1, dadurch gekennzeichnet, dass es das Stabilisatorgemisch i) + ii) in Kombination mit Ultraviolettabsorbern enthält.

20. Farbphotographisches Aufzeichnungsmaterial gemäss Anspruch 1, dadurch gekennzeichnet, dass die Ultraviolettabsorber Verbindungen von Benzophenon-, Acrylnitril-, Thiazolidon-, Benztriazol-, Oxazol-, Thiazol- oder Imidazoltyp sind.

21. Farbphotographisches Aufzeichnungsmaterial gemäss Anspruch 1, dadurch gekennzeichnet, dass es das Stabilisatorgemisch i) und ii) in Kombination mit Blaugrün-, Purpur- und Gelbkupplern und mit UV-Absorbern in der gleichen Schicht enthält.

22. Farbphotographisches Aufzeichnungsmaterial gemäss Anspruch 1, dadurch gekennzeichnet, dass es 1 bis 2000 mg des Stabilisatorgemisches i) und ii) pro m² der Schicht enthält, in die es eingearbeitet ist.

23. Verfahren zur Herstellung von photographischen Farbbildern durch bildmässige Belichtung und Farbentwicklung eines farbphotographischen Aufzeichnungsmaterials gemäss Anspruch 1.

## Claims

1. A colour-photographic recording material which, in at least one light-sensitive silver halide emulsion layer, one interlayer and/or one protective layer, contains a stabiliser mixture comprising i) a compound which contains at least one group of the formula I or a polymer, the recurring structural units of which contain a group of the formula I or are linked via a bivalent group corresponding to the formula I, in which R₁ is a free valency and in which, moreover, R is hydrogen or methyl and R₁ is methyl, a group -CH₂-C(R₂) = C(R₃)(R₄), a and b one of the numbers 0, 1 or 2, R₂, R₃ and R₄ independently of one another are hydrogen or C₁-C₃ alkyl, R₅ is hydrogen or methyl, R₆ is C₁-C₄ alkyl, R₇ is C₁-C₁₂ alkyl, allyl, benzyl or cyclohexyl, R₈ is C₁-C₁₂ alkyl, allyl, cyclohexyl, benzyl or phenyl, Rg is hydrogen, C₁-C₁₂ alkyl or allyl, or R₈ and Rg, together with the N atom to which they are linked, form a 5-membered or 6-membered heterocyclic ring, and Rᵢₒ is hydrogen, C₄-C₁₂ alkyl, C₂-C₆ alkenyl, chloromethyl, C₅-C₈ cycloalkyl, C₇-C₁₄ aralkyl or C₇-C₁₀ alkylphenyl, R₁₁ is hydrogen, C₁-C₄ alkyl, C₂-C₁₃ alkoxymethyl, phenyl or phenoxymethyl, R₁₂ is hydrogen, C₁-C₁₂ alkyl, -COR₁₀ or-CON(R₈)(R₉), R₈, Rg and R₁₀ being as defined above and R₁₃ is C₁-C₁₂ alkyl, phenyl or C₇-C₁₄ alkaryl, and ii) a phenolic antioxidant.

2. A colour-photographic recording material according to claim 1, wherein, in the formula I, R₁ is allyl, benzyl or a group b is one of the numbers 0, 1 or 2, R₇ is C₁-C₄ alkyl, allyl or benzyl, R₈ is C₁-C₄ alkyl, allyl or cyclohexyl, Rg is C₁-C₁₂ alkyl or allyl, or R₈ and Rg, together with the N atom to which they are linked, form a morpholine or piperidine radical, and R₁₀ is C₁-C₁₂ alkyl, vinyl, cyclohexyl, benzyl or phenyl, R₁₁ is hydrogen, methyl or phenyl and R₁₂ is hydrogen, methyl or a group -CON(R₈)(Rg), R₈ and Rg being as already defined in this claim.

3. A colour-photographic recording material according to claim 1, which contains, as the component i), a component of the formula II in which n is one of the numbers 1 to 4, R and R₁ are as defined for claim 1 and, if n = 1, R₁₄ is hydrogen, C₁-C₁₂ alkyl, cyanoethyl, benzyl, glycidyl, a monovalent radical of a saturated or unsaturated aliphatic, cycloaliphatic, araliphatic or aromatic carboxylic acid, carbamic acid or phosphorous-containing acid or a monovalent silyl radical or, if n = 2, R₁₄ is C₂-C₁₂ alkylene, C₄-C₈ alkenylene, xylylene, a divalent radical of a saturated or unsaturated aliphatic, cycloaliphatic, araliphatic or aromatic dicarboxylic acid, dicarbamic acid or phosphorus-containing acid or a divalent silyl radical or, if n = 3, R₁₄ is a trivalent radical of an aliphatic, cycloaliphatic or aromatic tricarboxylic acid, an aromatic tricarbamic acid or a phosphorus-containing acid or a trivalent silyl radical or, if n = 4, R₁₄ is a tetravalent radical of an aliphatic, cycloaliphatic or aromatic tetracarboxylic acid.

4. A colour-photographic recording material according to claim 3, wherein, in the compound of the formula II, n is the number 1 or 2 and R₁₄, if n = 1, is a radical of an aliphatic carboxylic acid having 2-18 C-atoms, a cycloaliphatic carboxylic acid having 5-12 C atoms or an aromatic carboxylic acid having 7-15 C atoms or, if n = 2, is a radical of an aliphatic dicarboxylic acid having 2-12 C atoms, a cycloaliphatic or aromatic dicarboxylic acid having 8-14 C atoms or an aliphatic, cycloaliphatic or aromatic dicarbamic acid having 8-14 C atoms.

5. A colour-photographic recording material according to claim 1, which contains, as the component i), a compound of the formula III in which c is the number 1 or 2, R and R₁ are as defined in claim 1, R₁₅ is C₁-C₁₂ alkyl, C₅-C₈ cycloalkyl, C₇-C₈ aralkyl, C₂-C₁₈ alkynoyl or benzoyl and, if c = 1, R₁₆ is C₁-C₁₂ alkyl, C₅-C₈ cycloalkyl, C₂-C_{B} alkenyl which is unsubstituted or substituted by a cyano group, carbonyl group or carbamide group, glycidyl, a group of the formulae -CH_{z}-CH(OH)-Z, -COO-Z or-CONH-Z, in which Z is hydrogen, methyl or phenyl, and, if c = 2, R₁₆ is C₂-C₁₂ alkylene, C₆-C₁₂ arylene, xylylene, a group -CH_{z}-CH(OH)-CH_{z}- or a group -CH₂CH(OH)-CH₂-O-X-O-CH₂CH(OH)-CH₂-, in which X is C₂-C₁₀ alkylene, C₆-C₁₅ arylene or C₆-C₁₂ cycloalkylene, or, provided that R₁₅ is not alkanoyl, alkenoyl or benzoyl, R₁₆ can also be a divalent radical of an aliphatic, cycloaliphatic or aromatic dicarboxylic acid or dicarbamic acid, or, if c = 1, R₁₅ and R₁₆ together can be the cyclic radical of an aliphatic or an aromatic 1,2- or 1,3-dicarboxylic acid.

6. A colour-photographic recording material according to claim 1, which contains, as the component i), a compound of the formula IV in which R and R₁ are as defined in claim 1 and W is one of the groups in which R₁₇ is hydrogen, C₁-C₁₂ alkyl, a group -CH_{z}-OCOR₂₂, wherein R₂₂ is hydrogen, C₁-C₄ alkyl, C₂-C₆ alkenyl, cyclohexyl, phenyl, benzyl or chloromethyl, a group -CH₂O-S(O)_{q}R₂₃, wherein R₂₃ is C₁-C₄ alkyl, p-tolyl or phenyl and q is the number 1 or 2, where R₁₇ is a group -CH₂-OCO-NHR₂₄ wherein R₂₄ is hydrogen or C₁-C₄ alkyl, R₁₈ is hydrogen or C₁-C₄ alkyl, R₁₉ is hydrogen, C₁-C₁₂ alkyl, C₃-C₄ alkoxyalkyl, C₆-C₈ cycloalkyl, allyl or benzyl, R₂₀ is hydrogen, C₁-C₁₂ alkyl, C₅-C₈ cycloalkyl or benzyl, R₂₁ is C₁-C₁₂ alkyl, C₅-C₈ cycloalkyl or phenyl or R₂₀ and R₂₁, together with the C atom to which they are linked, form a C₅-C₁₂ cycloalkane or alkylcycloalkane ring, and W can additionally also be one of the groups of the formulae or in which g is one of the numbers 1 to 12.

7. A colour-photographic recording material according to claim 1, which contains, as the component i), a compound of the formula V in which R and R₁ are as defined in claim 1 and R₂₅ is a group CᵣH₂ᵣ, in which r is a number from 2 to 12, or C₄-C₈ alkenylene, C₄-C₈ alkynylene, phenylene, xylylene, bitolylene, C₅-C₁₂ cycloalkylene or a group -CH₂CH(OY)CH₂-(OCH₂-CH(OY)CH₂)₂-, wherein Y is hydrogen, C₁-C₁₈ alkyl, allyl, benzyl, C₂-C₁₂ alkanoyl or benzoyl, or R₂₅ is a group -CONH-B-NHCO-, wherein B is a group CᵣH₂ᵣ, phenylene, naphthylene, tolylene or a group of the formulae or in which R₂₆ is hydrogen or methyl and R₂₇ is hydrogen, methyl or ethyl.

8. A colour-photographic recording material according to claim 1, which contains, as the component i), a compound of the formula VI in which d is the number 1 or 2 and R₂₈ is a group of the formula in which R and R₁ are as defined in claim 1, Q is -0- or -N(R₃₁)-, A is C₂-C₆ alkylene and m is the number 0 or 1, R₂₉ is one of the groups R₂₈, -NR₃₁R₃₂, -OR₃₃, -NHCH₂OR₃₃ or-N(CH₂OR₃₃)₂, R₃₀ is, if d = 1, one of the groups R₂₈ or R₂₉ and, if d = 2, is the group -Q-D-Q-, in which D is C_{z}-C₆ alkylene which is uninterrupted or is interrupted by -N(R₃₄)-, R₃₁ is hydrogen, C₁-C₁₂ alkyl, allyl, cyclohexyl, benzyl or C₁-C₄ hydroxyalkyl or a group of the formula R₃₂ is C₁-C₁₂ alkyl, allyl, cyclohexyl, benzyl or C₁-C₄ hydroxyalkyl, R₃₃ is C₁-C₁₂ alkyl or phenyl and R₃₄ is hydrogen or the group -CH₂0R₃₃, or R₃₁ and R₃₂ together are C4-C5 alkylene or oxaalky- lene, or R₃₁ and R₃₂ can also each be a group of the formula

9. A colour-photographic recording material according to claim 1, which contains, as the component i), a compound of the formula VII in which e is the number 1 or 2, R is hydrogen or methyl and R₃₅ is, if e = 1, C₄-C₁₈ alkyl, C₇-C₁₂ aralkyl, the group -CO-R₃₆ or C₁-C₄ alkyl substituted by -CN, -COOR₃₇, -OH, -OCOR₃₈ or in which R₃₆ is C₁-C₁₂ alkyl, C₂-C₄ alkenyl or phenyl, R₃₇ is C₁-C₁₈ alkyl, R₃₈ is C₁-C₁₈ alkyl, C₂-C₁₀ alkenyl, cyclohexyl, benzyl or C₆-C₁₀ aryl, or, if e = 2, R₃₅ is C₄-C₁₂ alkylene, but-2-en-1,4- ylene, xylylene, one of the groups R₃₉ being C₂-C₁₀ alkylene, phenylene, cyclohexylene or 2,2-diphenylenepropane and R₄₀ being C₂-C₁₀ alkylene, xylylene or cyclohexylene.

10. A colour-photographic recording material according to claim 1, which contains, as the component i), a polymeric compound selected from the group comprising polyesters, polyethers, polyamides, polyamines, polyurethanes, polyureas, polyaminotriazines, poly(meth)acrylates, poly-(meth)acrylamides and copolymers thereof, the recurring structural units of which contain a group of the formula I or are linked via a bivalent group of the formula (I) in which R₁ is a free valency, R and R₁ in other respects being as defined in claim 1.

11. A colour-photographic recording material according to claim 1, which contains, as the component i), a compound of the formula VIII in which R₄₁ is a radical of the formula IX in which j is 1 or 2 and the radicals R and R₁ are as defined in claim 1.

12. A colour-photographic recording material according to claim 1, which contains, as the component ii), a phenolic antioxidant selected from the group comprising
2,6-di-tert-butyl-4-methylphenol,
2,2'-methylene-bis-(6-tert-butyl-4-methylphenol),
2,2'-methylene-bis-(6-tert-butyl-4-ethylphenol),
4,4'-methylene-bis-(2,6-di-tert-butylphenol),
2,2-bis-(2,6-di-tert-butyl-4-hydroxyphenyl)-propane,
2,2'-methylene-bis-[4-methyl-6-(a-methylcyclohexyl)-phenol],
1,1-bis-(5-tert-butyl-4-hydroxy-2-methylphenyl)-butane,
1,1,3-tris-(5-tert-butyl-4-hydroxy-2-methylphenyl)-butane,
ethylene glycol bis-[3,3-bis-(3-tert-butyl-4-hydroxyphenyl)-butyrate],
4,4'-thio-bis-(6-tert-butyl-3-methylphenol),
1,3,5-tri-(3,5-di-tert-butyl-4-hydroxybenzyl)-2,4,6-trimethylbenzene,
tri-ethylene glycol bis-(3-methyl-5-tert-butyl-4-hydroxyphenyl)-propionate,
1,3,5-tris-(3,5-di-tert-butyl-4-hydroxybenzyl)-isocyanurate,
diethyl-3,5-di-tert-butyl-4-hydroxybenzylphosphonate,
N,N'-di-(3,5-di-tert-butyl-4-hydroxyphenylpropionyl)-hexamethylendiamine,
3-thia-1,5-pentanediol-bis-[3-(3,5-di-tert-butyl-4-hydroxyphenyl)-propionate],
1,6-hexanediol-bis-[3-(2,5-di-tert-butyl-4-hydroxyphenyl)-propionate],
pentaerythritol tetrakis-[3-(3,5-di-tert-butyl-4-hydroxyphenyl)-propionate],
pentaerythritol tetrakis-(3,5-di-tert-butyl-4-hydroxybenzoate),
octadecyl-3-(3,5-di-tert-butyl-4-hydroxyphenyl)-propionate,
2-(3,5-di-tert-butyl-4-hydroxyanilino)-4,6-di-(octylthio)-triazine,
2,4-di-tert-butylphenyl-3,5-di-tert-butyl-4-hydroxybenzoate, the phenol nf the formula XI or the phenol of the formula X

13. A colour-photographic recording material according to claim 1, which contains, as the component i), a compound of the formula C and, as the component ii), a compound of the formula a

14. A colour-photographic recording material according to claim 1, which contains, as the component i), a compound of the formula A and, as the component ii), a compound of the formula b

15. A colour-photographic recording material according to claim 1, which contains, as the component i), a compound of the formula t and, as the component ii), a compound of the formula c

16. A colour-photographic recording material according to claim 1, which contains, as the component i), a compound of the formula E and, as the component ii), a compound of the formula d

17. A colour-photographic recording material according to claim 1, which contains, as the component i), a compound of the formula D and, as the component ii), a compound of the formula e

18. A colour-photographic recording material according to claim 1, which contains the stabiliser mixture i) + ii) in combination with cyan, magenta and yellow couplers.

19. A colour-photographic recording material according to claim 1, which contains the stabiliser mixture i) + ii) in combination with ultraviolet absorbers.

20. A colour-photographic recording material according to claim 19, wherein the ultraviolet absorbers are compounds of the benzophenone, acrylonitrile, thiazolidone, benzotriazole, oxazole, thiazole or imidazole types.

21. A colour-photographic recording material according to claim 1, which contains the stabiliser mixture i) and ii) in combination with cyan, magenta and yellow couplers and with ultraviolet absorbers in the same layer.

22. A colour-photographic recording material according to claim 1, which contains 1 to 2,000 mg of the stabiliser mixture i) and ii) per m² of the layer into which the stabiliser mixture is incorporated.

23. A process for the production of photographic colour images by imagewise exposure and colour development of the colour-photographic recording material according to claim 1.

## Revendications

1. Matière d'enregistrement pour photographie en couleurs qui, dans au moins une couche d'émulsion d'halogénure d'argent photosensible, une couche intermédiaire et/ou une couche protectrice, renferme un mélange stabilisant contenant: i) un composé qui contient au moins un radical de formula I: ou un polymère dont les unités structurales répétées (motifs) contiennent un radical de formule I ou sont unies par un radical bivalent correspondant à la formula I dans laquelle R₁ représente une liaison libre, les symboles R et R₁ présents dans ladite formule 1 ayant par ailleurs les significations suivantes: R représente l'hydrogène ou un méthyle et R₁ représente un méthyle ou un radical répondant à l'une des formules suivantes: -CH(R₂)=C(R₃)(R₄), dans lesquelles: a et b représentent chacun un nombre égal à 0, à 1 ou à 2, R₂, R₃ et R4 représentent chacun, indépendamment les uns des autres, l'hydrogène ou un alkyle en C₁-C₃, R₅ représente l'hydrogène ou un méthyle, R₆ représente un alkyle en Ci-C₄, R₇ représente un alkyle en C₁-C₁₂, un allyle, un benzyle ou un cyclohexyle, R₈ représente un alkyle en C₁-C₁₂, un allyle, un cyclohexyle, un benzyle ou un phényle, Rg représente l'hydrogène, un alkyle en C₁-C₁₂ ou un allyle, ou R₈ et Rg forment ensemble, et avec l'atome d'azote auquel ils sont liés, un hétérocycle à cinq ou six maillons, R₁₀ représente l'hydrogène, un alkyle en C₄-C₁₂, un alcényle en C_{z}-C₆, un chlorométhylene, un cycloalkyle en C₅-C₈, un aralkyle en C₇-C₁₄ ou un alkylphényle en C₇-C₁₀, Rn représente l'hydrogène, un alkyle en C₁-C₄, un alcoxyméthyle en C₂-C₁₃, un phényle ou un phénoxyméthyle, R₁₂ représente l'hydrogène, un alkyle en C₁-C₁₂, un radical -COR_{IO} ou un radical -CON-(R₈)(R₉), dans lesquels R₈, Rg et R₁₀ ont les significations précédemment données, et R₁₃ représente un alkyle en C₁-C₁₂, un phényle ou un alkylaryle en C₇-C₁₄, et ii) un anti-oxydant phénolique.

2. Matière d'enregistrement chromophotographique selon la revendication 1, caractérisée en ce que, dans la formule I: Rᵢ représente un allyle, un benzyle ou un radical b représente un nombre égal à 0, à 1 ou à 2, R₇ représente un alkyle en C₁-C₄, un allyle ou un benzyle, R₈ représente un alkyle en C₁-C₄, un allyle ou un cyclohexyle, Rg représente un alkyle en C₁-C₁₂ ou un allyle, ou R₈ et Rg forment ensemble, et avec l'atome d'azote auquel ils sont liés, un radical de morpholine ou de pipéridine, R₁₀ représente un alkyle en C₁-C₁₂, un vinyle, un cyclohexyle, un benzyle ou un phényle, R₁₁ représente l'hydrogène, un méthyle ou un phényle et R₁₂ représente l'hydrogène, un méthyle ou un radical -CON(R₈)(R₉), dans lequel R₈ et Rg ont les significations qui viennent d'être données dans cette revendication.

3. Matière d'enregistrement chromophotographique selon la revendication 1, caractérisée en ce qu'elle contient, comme composante i), un composé répondant à la formule Il: dans laquelle n désigne un nombre égal à 1, à 2, à 3 ou à 4, R et R₁ ont les significations qui leur ont été données à la revendication 1 et R₁₄ représente: lorsque n est égal à 1, l'hydrogène, un alkyle en C₁-C₁₂, un cyanéthyle, un benzyle, un glycidyle, un radical univalent d'un acide carboxylique aromatique, araliphatique, cycloaliphatique ou aliphatique, saturé ou insaturé, d'un acide carbamique ou d'un acide contenant du phosphore, ou un radical silyle univalent, lorsque n est égale à 2, un alkylène en C₂-C₁₂, un alcénylène en C₄-C₈, un xylylène, un radical bivalent d'un acide dicarboxylique aromatique, araliphatique, cycloaliphatique ou aliphatique, saturé ou insaturé, d'un acide bis-carbamique ou d'un acide contenant du phosphore, ou un radical silyle bivalent, lorsque n est égal à 3, un radical trivalent d'un acide tricarboxy- lique aliphatique, cycloaliphatique ou aromatique, d'un acide tris-carbamique aromatique ou d'un acide contenant du phosphore, ou un radical silyle trivalent, ou lorsque n est égal à 4, un radical quadrivalent d'un acide tétracarboxylique aliphatique, cycloaliphatique ou aromatique.

4. Matière d'enregistrement chromophotographique selon la revendication 1, caractérisée en ce que, dans le composé de formule II, n représente le nombre 1 ou le nombre 2 et R₁₄ représente, dans le cas où n est égal à 1, un radical d'acide carboxylique aliphatique en C₂-C₁₈, d'acide carboxylique cycloaliphatique en C₅-C₁₂ ou d'acide carboxylique aromatique en C₇-C₁₅, ou, lorsque n est égal à 2, un radical d'acide dicarboxylique aliphatique en C₂-C₁₂, d'acide dicarboxylique cycloaliphatique ou aromatique en C₈-C₁₄, ou d'acide bis-carbamique aliphatique, cycloaliphatique ou aromatique en C₈-C₁₄.

5. Matière d'enregistrement chromophotographique selon la revendication 1, caractérisée en ce qu'elle contient, comme composante i), un composé répondant à la formule III. dans laquelle c désigne le nombre 1 ou le nombre

2, R et R₁ ont les significations qui leur ont été données à la revendication 1, R₁₅ représente un alkyle en C₁-C₁₂, ou cycloalkyle en C₆-C₈, un aralkyle en C₇ ou C₈, un alcanoyle en C₂-C₁₈ ou un benzoyle, et R₁₆ représente, dans le cas où c est égal à 1, un alkyle en C₁-C₁₂, un cycloalkyle en C₅-C₈, un alcényle en C₂-C₈ non substitué ou porteur d'un radical cyano, carbonyle ou carbamoyle, un glycidyle, ou un radical répondant à l'une des formules -CH₂-CH(OH)-Z, -COO-Z ou -CONH-Z dans lesquelles Z représente l'hydrogène, un méthyle ou un phényle, et, lorsque c est égal à 2, un alkylène en C₂-C₁₂, un arylène en C₆-C₁₂, un xylylène, un radical -CH₂-CH(OH)-CH₂- ou un radical dans lequel X représente un alkylène en C₂-C₁₀, un arylène en C₆-C₁₅ ou un cycloalkylène en C₆-C₁₂, ou encore, à la condition que R₁₅ ne soit ni un alcanoyle, ni un alcénoyle, ni un benzoyle, R₁₆ peut également représenter un radical bivalent d'acide bis-carbamique ou dicarboxylique aliphatique, cycloaliphatique ou aromatique, ou encore Ri5 et R₁₆, dans le cas où c est égal à 1, peuvent former ensemble le radical cyclique d'un acide dicarboxylique-1,2 ou -1,3 aliphatique ou aromatique.

6. Matière d'enregistrement chromophotographique selon la revendication 1, caractérisée en ce qu'elle contient, comme composante i), un composé répondant à la formule IV: dans laquelle R et Rᵢ ont les significations qui leur ont été données à la revendication 1 et W représente l'un des radicaux suivants: dans lesquels R₁₇ représente l'hydrogène, un alkyle en C₁-C₁₂, un radical -CH₂-OCOR₂₂ (dans lequel R₂₂ représente l'hydrogène, un alkyle en C₁-C₄, un alcényle en C₂-C₆, un cyclohexyle, un phényle, un benzyle ou un chlorométhyle), un radical -CH₂0-S(O)qR₂₃ (dans lequel R₂₃ représente un alkyle en C₁-C₄, un p-tolyle ou un phényle et q le nombre 1 ou le nombre 2), ou R₁₇ représente un radical -CH₂0CO-NHR₂₄ (dans lequel R₂₄ représente l'hydrogène ou un alkyle en C₁-C₄), R,₈ représente l'hydrogène ou un alkyle en C₁-C₄, R₁₉ représente l'hydrogène, un alkyle en C₁-C_{12'} un alcoxyalkyle en C₃ ou C₄, un cycloalkyle en C₅-C₈, un allyle ou un benzyle, R₂₀ représente l'hydrogène, un alkyle en C₁-C₁₂, un cycloalkyle en C₅-C₈ ou un benzyle, R₂, représente un alkyle en C₁-C₁₂, un cycloalkyle en C₅-C₈ ou un phényle, ou R₂₀ et R₂₁ forment ensemble, et avec l'atome de carbone auquel ils sont liés, un cycle de cycloal- cane en C₅-C₁₂ ou d'alkyl-cycloalcane, et W peut en outre représenter un radical répondant à l'une des formules suivantes: et où g désigne un nombre de 1 à 12. 7. Matière d'enregistrement chromophotographique selon la revendication 1, caractérisée en ce qu'elle contient, comme composante i), un composé répondant à la formule V: dans laquelle R et R₁ ont les significations qui leur ont été données à la revendication 1, et R₂₅ représente un radical CᵣH₂ᵣ dans lequel r désigne un nombre de 2 à 12, ou R₂₅ représente un alcénylène en C₄-C₈, un alcynylène en C₄-C₈, un phénylène, un xylylène, un bitolylène, un cycloalkylène en C₅-C₁₂, un radical (dans lequel Y représente l'hydrogène, un alkyle en C₁-C₁₈, un allyle, un benzyle, un alcanoyle en C₂-C₁₂ ou un benzoyle), ou R₂₅ représente un radical -CONH-B-NHCO- dans lequel B représente un radical CᵣH₂ᵣ, un phénylène, un naphtylène, un tolylène ou un radical répondant à l'une des formules: et où R₂₆ représente l'hydrogène ou un méthyle et R₂₇ l'hydrogène, un méthyle ou un éthyle.

8. Matière d'enregistrement chromophotographique selon la revendication 1, caractérisée en ce qu'elle contient, comme composante i), un composé répondant à la formule VI: dans laquelle d représente le nombre 1 ou le nombre 2, R₂₈ représente un radical de formule: dans lequel R et R₁ ont les significations qui leur ont été données à la revendication 1, Q représente -0- ou -N(R₃₁)-, A représente un alkylène en C₂-C₆ et m représente le nombre 0 ou le nombre 1, R₂₉ représente un radical R₂₈, -NR₃₁R₃₂, -OR₃₃,

-NHCH₂0R₃₃ ou -N(CH₂OR₃₃)₂, et R₃₀ représente, dans le cas où d est égal à 1, un radical R₂₈ ou R₂₉ et, dans le cas où d est égal à 2, un radical -Q-D-Q-dans lequel D représente un alkylène en C_{Z}-C₆ non interrompu ou interrompu par-N(R₃₄)-, R₃₁ représente l'hydrogène, un alkyle en C₁-C₁₂, un allyle, un cyclohexyle, un benzyle, un hy- droxyalkyle en C₁-C₄ ou un radical de formule: R₃₂ représente un alkyle en C₁-C₁₂, un allyle, un cyclohexyle, un benzyle ou un hydroxy-alkyle en C₁-C₄, R₃₃ représente un alkyle en C₁-C₁₂ ou un phényle et R₃₄ représente l'hydrogène ou un radical -CH₂-OR₃₃, ou encore R₃₁ et R₃₂ forment ensemble un alkylène en C₄ ou C₅ ou un oxa- alkylène, ou représentent chacun un radical de formule:

9. Matière d'enregistrement chromophotographique selon la revendication 1, caractérisée en ce qu'elle contient, comme composante i), un composé répondant à la formule VII: dans laquelle e représente le nombre 1 ou le nombre 2, R représente l'hydrogène ou un méthyle et R₃₅ représente: lorsque e est égal à 1, un alkyle en C₄-C₁₈, un aralkyle en C₇-C₁₂, un radical -CO-R₃₆, ou un alkyle en C₁-C₄ porteur d'un radical -CN, -COOR₃₇, -OH, -OCOR₃₈ ou le symbole R₃₆ représentant un alkyle en C₁-C₁₂, un alcényle en C_{z}-C₄ ou un phényle, le symbole R₃₇ un alkyle en C₁-C₁₈, et le symbole R₃₈ un alkyle en C₁-C₁₈, un alcényle en C₂-C₁₀, un cyclohexyle, un benzyle ou un aryle en C₆-C₁₀, ou lorsque e est égal à 2, un alkylène en C₄-C₁₂, un butène-2 ylène-1,4- un xylylène ou l'un des radicaux: dans lesquels R₃₉ représente un alkylène en C₂-C₁₀, un phénylène, un cyclohexylène ou un propane-2,2 diphénylène et R₄₀ un alkylène en C₂-C₁₀, un xylylène ou un cyclohexylène.

10. Matière d'enregistrement chromophotographique selon la revendication 1, caractérisée en ce qu'elle contient, comme composante i), un composé polymère pris dans l'ensemble constitué par les polyesters, les polyéthers, les polyamides, les polyamines, les polyuréthannes, les poly- urées, les poly-amino-triazines, les poly-acryla- tes, les poly-méthacrylates, les poly-acrylamides, les poly-méthacrylamides et leurs copolymères, dont les unités structurales répétées contiennent un radical de formule I ou sont unies par un radical bivalent correspondant à la formule 1 dans laquelle Rᵢ représente une valence libre, les symboles R et R₁ ayant par ailleurs les significations qui leur ont été données à la revendication 1.

11. Matière d'enregistrement chromophotographique selon la revendication 1, caractérisée en ce qu'elle contient, comme composante i) un composé répondant à la formule VIII: dans laquelle R₄₁ représente un radical de formule IX dans lequel j est égal à 1 ou à 2 et les symboles R et R₁ ont les significations qui leur ont été données à la revendication 1.

12. Matière d'enregistrement chromophotographique selon la revendication 1, caractérisée en ce qu'elle contient, comme composante ii), un anti-oxydant phénolique pris dans l'ensemble constitué par:
le di-tert-butyl-2,6-méthyl-4-phénol,
le méthylène-2,2'-bis-(tert-butyl-6-méthyl-4- phénol),
le méthylène-2,2'-bis-(tert-butyl-6-éthyl-4-phénol),
le méthyléne-4,4'-bis-(di-tert-butyl-2,6-phénol),
le bis-(di-tert-butyl-2,6-hydroxy-4-phényl)-2,2-propane,
le méthylène-2,2'-bis-[méthyl-4-(a-méthylcyclo- hexyl)-6-phénol],
le bis-(tert-butyl-5-hydroxy-4-méthyl-2-phényl]-1,1-butane,
le tris-(tert-butyl-5-hydroxy-4-méthyl-2-phényl)-1,1,3-butane,
le bis-[bis-(tert-butyl-3-hydroxy-4-phényl)-3,3- butyrate] de l'éthylène-glycol,
le thio-4,4'-bis-(tert-butyl-6-méthyl-3-phénol),
le tris-(di-tert-butyl-3,5-hydroxy-4-benzyl)-1,3,5-triméthyl-2,4,6-benzéne,
le bis-[(méthyl-3-tert-butyl-5-hydroxy-4-phényl)-propionate] du triéthylène-glycol,
l'isocyanurate de tris-(di-tert-butyl-3,5-hydroxy-4-benzyle),
le (di-tert-butyl-3,5-hydroxy-4-benzyl)-phospho- nate de diéthyle,
la N,N'-bis-[(di-tert-butyl-3,5-hydroxy-4-phényl)-propionyl]-hexaméthylène-diamine,
le bis-[(di-tert-butyl-3,5-hydroxy-4-phényl)-3-propionate] du thia-3-pentane-diol-1,5,
le bis[(di-tert-butyl-3,5-hydroxy-4-phényl)-3-propionate] de l'hexane-diol-1,6,
le tétrakis-[(di-tert-butyl-3,5-hydroxy-4-phényl)-3-propionate] du pentaérythrol,
le tétrakis-(di-tert-butyl-3,5-hydroxy-4-benzoate) du pentaérythrol,
le (di-tert-butyl-3,5-hydroxy-4-phényl)-3-propio- nate d'octadécyle,
la (di-tert-butyl-3,5-hydroxy-4-anilino)-2-bis-(octyl- thio)-4,6-triazine,
le di-tert-butyl-3,5-hydroxy-4-benzoate de di-tert-butyl-2,4-phényle,
le phénol de formule Xl: et le phénol de formule X:

13. Matière d'enregistrement chromophotographique selon la revendication 1, caractérisée en ce qu'elle contient, comme composante i), un composé de formule C: et, comme composante ii), un composé de formule a:

14. Matière d'enregistrement chromophotographique selon la revendication 1, caractérisée en ce qu'elle contient, comme composante i), un composé de formule A: et, comme composante ii), un composé de formule c: et, comme composante ii), un composé de formule b:

15. Matière d'enregistrement chromophotographique selon la revendication 1, caractérisée en ce qu'elle contient, comme composante i), un composé de formule C:

16. Matière d'enregistrement chromophotographique selon la revendication 1, caractérisée en ce qu'elle contient, comme composante i), un composé de formule E: et, comme composante ii), un composé de formule d:

17. Matière d'enregistrement chromophotographique selon la revendication 1, caractérisée en ce qu'elle contient, comme composante i), un composé de formule D: et, comme composante ii), un composé de formule e:

18. Matière d'enregistrement chromophotographique selon la revendication 1, caractérisée en ce qu'elle contient le mélange stabilisant i) + ii) en association avec des copulateurs bleu vert, pourpre et jaune.

19. Matière d'enregistrement chromophotographique selon la revendication 1, caractérisée en ce qu'elle contient le mélange stabilisant i) + ii) en association avec des absorbeurs de rayons ultraviolets.

20. Matière d'enregistrement chromophotographique selon la revendication 19, caractérisée en ce que les absorbeurs de rayons ultraviolets sont des composés du type de la benzophénone, de l'acrylonitrile, de la thiazolidone, du benzotriazole, de l'oxazole, du thiazole ou de l'imidazole.

21. Matière d'enregistrement chromophotographique selon la revendication 1, caractérisée en ce qu'elle contient, dans la même couche, le mélange stabilisant formé de i) et de ii) en association avec des copulateurs bleu vert, pourpre et jaune et avec des absorbeurs de rayons ultraviolets.

22. Matière d'enregistrement chromophotographique selon la revendication 1, caractérisée en ce qu'elle contient de 1 à 2000 mg du mélange stabilisant formé de i) et de ii) par mètre carré de la couche dans laquelle il est incorporé.

23. Procédé pour réaliser des photographies en couleurs par exposition à un rayonnement conformément à une image et développement chromogène, selon lequel on utilise une matière d'enregistrement chromophotographique selon la revendication 1.
